# EUROPÄISCHE PATENTSCHRIFT

(11) **EP 2 165 017 B1**
(45) Veröffentlichungstag und Bekanntmachung des Hinweises auf die Patenterteilung: **12.11.2014**
(21) Anmeldenummer: 08758077.5
(22) Anmeldetag: 15.05.2008
(51) Int. Cl.: D07B 1/02, D07B 1/06, D07B 1/16

(54) **SEIL, KOMBINIERTES SEIL AUS KUNSTSTOFFFASERN UND STAHLDRAHTLITZEN SOWIE KOMBINIERTE LITZE AUS KUNSTSTOFFFASERN UND STAHLDRÄHTEN**
CABLE, COMBINED CABLE MADE OF PLASTIC FIBERS AND STEEL WIRE STRANDS, AND COMBINED STRANDS MADE OF PLASTIC FIBERS AND STEEL WIRES
CABLE, CABLE COMPOSITE EN FIBRES SYNTHETIQUES, TORONS EN FIL D'ACIER ET TORON COMPOSITE EN FIBRES SYNTHETIQUES ET FILS D'ACIER

(30) Priorität: 18.05.2007 DE 102007023710; 22.05.2007 DE 102007024020
(43) Veröffentlichungstag der Anmeldung: 24.03.2010
(62) Teilanmeldung aus: 12162945.5
(73) Patentinhaber: Casar Drahtseilwerk Saar GmbH, 66459 Kirkel (DE)
(72) Erfinder: RIDGE, Isabel, Oxfordshire OX11 9BG (GB); O'HEAR, Nicholas, 2871 NA Schoonhoven (NL); GRABANDT, Otto, 1391 RT Abcoude (NL); DAS, Cornelis, Adrianus, 7003 BW Doetinchem (NL)
(74) Vertreter: Bernhardt, Reinhold
(86) Internationale Anmeldenummer: PCT/DE2008/000834
(87) Internationale Veröffentlichungsnummer: WO 2008/141623

(56) Entgegenhaltungen:
- EP-A- 1 010 803
- EP-A- 1 083 254
- WO-A-00/50687
- DE-A1- 1 510 065
- DE-A1- 2 911 753
- GB-A- 1 557 391
- GB-A- 2 269 400
- US-A- 3 627 572
- US-A- 4 887 422
- US-A- 5 582 911
- US-A1- 2006 137 896
- US-B1- 6 563 054
- MCKENNA,, H.A.; HEARLE, J.W.S.; O'HEAR, N.: "Handbook of fibre rope technology" 2004, WOODHEAD PUBLISHING LTD , BOCA RATON , XP002499746 ISBN: 1 85573 606 3 Seite 47 - Seite 51 Seite 77 - Seite 79 Seite 95 - Seite 99 Seite 212

## Beschreibung

Die Erfindung betrifft ein Seil mit hochfesten Kunststofffasern, die als ein einziges, insbesondere verdrilltes, Monofilbündel oder eine Mehrzahl von verdrillten Monofilbündeln vorlieben, das bzw. die von einer Ummantelung eingeschlossen ist bzw. sind.

Insbesondere betrifft die Erfindung ein kombiniertes Seil mit einem Kernseil aus hochfesten Kunststofffasern und einer Außenlage aus Stahldrohtlitzen.

Ferner betrifft die Erfindung eine kombinierte Litze mit einem Kern aus hochfesten Kunststofffasern und einer Außenlage aus Stahldrähten.

Seile der vorgenannten Art sind, insbesondere zu Sportzwecken, durch Benutzung bekannt mit einer die Kunststofffasern schützenden Umflechtung.

Aus der EP 1 083 254 A2 geht eine Betätigungsschnur für Fensterblenden hervor, deren Geflecht aus Garnen unter Zugspannung hergestellt wird und mit einer Ummantelung aus Polyurethan versehen wird, die gehärtet wird.

Die GB 1 557 391 beschreibt ein Seil mit einem Kern, der aus einem Monofilbündel gebildet ist.

Ferner ist aus der US 2006/0137896 A1 ein Seil mit einer Vielzahl synthetischer oder polymerer Fäden bekannt, bei dem die Fäden vorgespannt werden In einen Urethanmantel gegeben werden, der die Fäden an einer Entspannung hindert.

Aus der US 6,563,054 B1 geht ein Kompositseil mit einem Kern aus Kunststofffasern hervor, um den eine Ummantelung gelegt ist, auf der Stahllitzen verseilt sind.

Die US 2006/0137896 A1 beschreibt eine Aufzuggurtanordung, die eine Mehrzahl von gedehnten Strängen aufweist und einen über den gedehnten Strängen angeordneten Mantel umfasst, der die Stränge in dem gedehnten Zustand hält, ohne dass eine externe Last auf die Gurtanordnung aufgebracht wird.

Ein kombiniertes Seil der vorgenannten Art ist bekannt aus der US 4,887,422 mit einer Ummantelung des Kernseils, die aufextrudiert oder aufgewickelt ist.

Eine kombinierte Litze der vorgenannten Art ist nicht Stand der Technik.

Vorteil der hochfesten Kunststofffasern ist sowohl in den selbständigen Seilen als auch in den kombinierten Seilen sowie Litzen ihr geringes Gewicht und Volumen Im Vergleich zu Ihrer Festigkeit.

Dieser Vorteil wirkt sich besonders aus bei Seilen großer Länge für hängenden Einsatz, wie Förderseile im Bergbau oder Tiefseeselle. Denn bei einem solchen Einsatz beansprucht das Gewicht eines reinen Drahtseils schon selbst einen großen Tell seiner Tragfähigkeit; die Nutzlast ist entsprechend beschränkt.

Vorteil des kombinierten Seils gegenüber dem reinen Kunststoffseil ist seine wesentlich geringere Empfindlichkeit gegenüber mechanischen Störelnflüssen. Außerdem kann man an den sichtbaren Drahtbrüchen die Ablegereife eines Drahtseils rechtzeltig erkennen.

Während die Bruchfestigkeit der hochfesten Kunststofffasern, z.B. Aramid Copolymer 3470 N/mm², Aramid HM (Hlgh Modulus) 2850 N/mm², Aramid HS (High Strenth) 3350 N/mm², Aramid SMS (Standard Modulus) 2850 N/mm², HMPE 3400 N/mm² und Liquid Crystal Polyester 2800 N/mm², diejenige von Stahldraht, z.B. 1770 N/mm², übersteigt und so an sich zur Tragfähigkeit eines kombinierten Seiles entscheidend beitragen kann, unterscheiden sich jedoch die Dehnungen in so hohem Maße, dass unter den bekannten Seilkonstruktionen kaum ein Seilaufbau zu finden ist, bei dem das Kernseil aus Kunststoff einen wesentlichen Anteil der Lastaufnahme übernehmen kann. Die Elastlzitätsmoduln der vorstehenden Fasermateriallen betragen 73, 120, 60, 60, 85 bzw. 65 GPa gegenüber durchschnittlich 200 GPa von Stahldrähten. Vor allem kommt hinzu, dass die eigentliche Lastaufnahme der Kunststofffasern mit einer Verzögerung einsetzt, weil sich die Monofllbündel bei jeder Belastung erst "setzen", d.h. eine endgültige räumliche Zuordnung unter Bildung eines stabilen Bündelquerschnitts finden müssen.

Der Erfindung liegt die Aufgabe zugrunde, die effektive Tragfähigkeit eines Sells aus Kunststofffasern zu erhöhen.

Gemäß der Erfindung wird dieser Zweck dadurch erfüllt, dass bei einem Seil der eingangs genannten Art das bzw. die Monofilbündel unter Durchmesserverringerung derart gedehnt ist bzw. sind, dass die Kunststofffasern mindestens weitgehend ihre endgültige räumliche Zuordnung unter Bildung eines stabilen Bündelquerschnitts gefunden haben, und ein in dem gedehnten Zustand angenommener Querschnitt des Monofilbündels bzw. der Monofilbündel durch die Ummantelung gehalten Ist, wobei die Ummantelung durch eine Umflechtung oder eine Umwicklung gebildet und mit vorspannung aufgebracht ist.

Die Ummantelung fixiert gleich einem Korsett den bei dem genannten Dehnen angenommenen Querschnitt des Monofilbündels. Damit ist der Vorgang des "Setzens" vor und am Anfang der Lastaufnahmen mindestens weitgehend eliminiert, er ist ein für alle Mal abgeschlossen. Die normale Lastaufnahme unter elastischer Dehnung der Kunststofffasern nach dem Hookeschen Gesetz kann sofort einsetzen.

In einem kombinierten Seil ist das Dehnverhalten des Kernseiles damit demjenigen der Stahldrahtlage angenähert.

Ein selbständiges Seil hat bei gleicher Tragfähigkeit einen beispielsweise um 10% verringerten Durchmesser, d.h. eine größere Tragfähigkeit auf den Durchmesser bezogen.

Als eine Variante und eine besonders vorteilhafte Weiterbildung der Erfindung wird vorgeschlagen, das Dehnverhalten der Stahldrahtlage eines kombinierten Seiles demjenigen des Kernseiles aus Kunststofffasern anzunähern, indem die Stahldrahtlage der Umkehrversion der am Kernseil getroffenen Erfindungsmaßnahme unterworfen wird: Sie soll sich unter Last dehnen können und einen dies ermöglichenden veränderbaren Querschnitt erhalten.

Die konkrete Erfindungsmaßnahme besteht bei dieser Version darin, dass das Seil eine Zwischenlage aus einem elastischen Kunststoff aufweist, in den die Drahtlitzen mit einem Abstand von einander eingedrückt sind, derart, dass sich die Außenlage unter Last dehnt und radial zusammenzieht.

Die elastische Nachgiebigkeit der Zwischenlage und der Abstand der Drahtlitzen voneinander erlauben es, die von den Litzen beschriebenen Schraubenlinien unter Vergrößerung ihrer Steigung in die Länge zu ziehen, wobei sich ihr Durchmesser und dementsprechend der Litzenabstand verringert.

Infolge der Elastizität des Kunststoffs ist der Vorgang bei Entlastung reversibel, der gewünschte Effekt also bei jeder neuen Lastaufnahme vorhanden.

Die Vorteile der ersteren Version und der Umkehrversion der Erfindung können jeweils einzeln, mit größtem Erfolg aber zusammen genutzt werden.

Analog zu dem kombinierten Seil kann eine kombinierte Litze geschaffen werden. An der Stelle des Kerndrahtes der Litze steht dann ein ebenso wie das Kernseil der Litze ausgestaltetes, aber entsprechend dünneres Seil. (Die Bezeichnung "Seil" umfasst Stränge aus Monofilbündeln unabhängig vom Aufbau.)

Als die genannte Ummantelung besonders geeignet ist eine Umflechtung. In einer Flechtmaschine können die Monofilbündel einfach gedehnt werden, indem sie am Ausgang der Maschine z.B. durch ein Rollenpaar für ihre Fortbewegung angetrieben werden und am Eingang der Maschine z.B. mittels eines gebremsten Rollenpaares zurückgehalten werden, und die Umflechtung wird mit einer Vorspannung ausgeführt. An eine Umwickelung ist jedoch ebenfalls zu denken.

Die Dehnung kann ggf. auch durch die Querschnittsverringerung bewirkt werden.

Die genannte Zwischenlage wird in der Regel, wie im Stande der Technik verbreitet, aufextrudiert werden, ggf. auf die genannte Ummantelung. Eine Vereinheitlichung der Ummantelung und der Zwischenlage wäre insofern schwierig, als beide verschiedenen Zwecken dienen und dementsprechend unterschiedliche Eigenschaften haben müssen. Die Ummantelung sollte möglichst unnachgiebig, die Zwischenlage weich sein. Für die Zwischenlage kommt auch Schaumkunststoff in Betracht.

Geeignete Materialien für die Ummantelung sind z.B. Polyesterfasern , geeignete Materialien für die Zwischenlage sind Polyurethane, Polyester, Polyolefine und Polyamide.

Als eine besonders vorteilhafte Anwendung eines erfindungsgemäßen Kernseils sei schließlich ein kombiniertes Seil erwähnt für einen hängenden Einsatz über eine große Höhendifferenz, insbesondere mit einem gegen Drehung gehaltenen unteren Ende, insbesondere ein Förderkorbseil, Tiefseeseil oder Seilbahnseil, das durch Schlaglängenänderung über die Seillänge gekennzeichnet ist, derart, dass das lastspezifische Drehmoment des Drahtseils nach oben abnimmt.

Ein Drahtseil dieses Aufbaues ist bekannt aus der DE 36 32 298, die hiermit in den Offenbarungsgehalt der vorliegenden Anmeldung einbezogen wird.

Mit der genannten Schlaglängenänderung können durch das Seilgewicht bedingte Verdrehungen innerhalb der Seilstruktur vermieden werden, insbesondere weitere Verdrillungen der Litzenlage im unteren Bereich des Seiles, die das Seil dort zu verkürzen suchen und damit der Lastaufnahme des Kernseils entgegenwirken würden.

Im folgenden sei die Erfindung anhand von Beispielen näher erläutert.
- Fig. 1: ist ein Last-Dehnungs-Diagramm verschiedener Materialien,
- Fig. 2: ist ein Last-Dehnungs-Diagramm einer normal verseilten und einer erfindungsgemöß auf einer elastischen, weichen Zwischenschicht verseilten Stahldrahtlage,
- Fig. 3: ist ein Last-Dehnungs-Diagramm eines Kernseiles aus Kunststofffasern für ein kombiniertes Stahldraht-Kunststofffaser-Seil mit und ohne erfindungsgemäße Ummantelung,
- Fig. 4: ist ein Last-Dehnungs-Diagramm des Kernseiles und der Drahtseillage eines kombinierten Seiles wie nach Fig. 5,
- Fig. 5: zeigt einen Querschnitt eines kombinierten Seiles mit einem Kernseil aus Kunststofffasern und einer Außenlage aus Stahldrahtlitzen und
- Fig. 6: zeigt einen Querschnitt eines Fig. 5 entsprechenden Seiles mit anderen Litzen.

In Fig. 1 sind die betreffenden Materialien jeweils unmittelbar an den Kurven vermerkt. Der Stahldraht folgt nur im unteren Lastbereich dem Hookeschen Gesetz, da er durch Ziehen hergestellt ist und infolgedessen nicht das normale Gefüge hat. Die Nutzung erfolgt normalerweise nur etwa in der unteren Hälfte der Kurven.

In Fig. 2 findet sich der Kurvenverlauf des Stahldrahts in Fig. 1 bei der normal verseilten Litzenlage (obere Kurve) wieder. Die untere Kurve zeigt die Wirkung der erfindungsgemäßen Einbettung der Litzen in eine weiche Zwischenlage: Bis zu etwa 0,6% Dehnung verläuft die Kurve annähernd waagerecht. Die Dehnung besteht hier darin, dass sich die Schraubenlinien der gewundenen Litzen unter Verringerung des Durchmessers der Schraubenlinien fast ohne Lastaufnahme der Litzen in die Länge ziehen. Die Lastaufnahme setzt erst anschließend ein.

Wie aus Fig. 3 zu erkennen, lässt sich der oben erwähnte, ausgeprägt bis zu 0,5% und dann nachlassend, aber erkennbar noch bis etwa 1 % Dehnung sich auswirkende Vorgang des Setzens (untere Kurve) weitgehend durch die erfindungsgemäße Ummantelung eliminieren (obere Kurve). Die obere Kurve steigt im Gegensatz zur unteren von Anfang an an, wenn auch die endgültige proportionale Steigung nach dem Hookeschen Gesetz erst etwa zwischen 0,5 und 1 % Dehnung eintritt.

Die Anwendung beider Erfindungsmaßnahmen in einem kombinierten Seil wie nach Fig. 5 ist aus Fig. 4 ersichtlich. Hier liegen die untere Kurve der Fig. 2 und die obere Kurve der Fig. 3 nahe beieinander.

Im Querschnitt der Seilkonstruktion Fig. 5 sind die Erfindungsmaßnahmen nur insofern zu erkennen, als eine Ummantelung 2 eines Kernseils 1 und außerdem eine Zwischenlage 3 dargestellt sind, in die eine Außenlage von Stahldrahtlitzen 4 eingedrückt ist.

Das Kernseil 1 besteht innerhalb der Ummantelung 2 aus einem Monofilbündel oder mehreren Monofilbündeln, die jeweils nur so viel verdrillt sind, dass sie Zusammenhalt haben und gehandhabt werden können. Die Ummantelung 2 besteht aus einer Umflechtung aus vorzugsweise Polyesterfäden. Sie sitzt mit einer Vorspannung auf dem Monofilbündel bzw. den Monofilbündeln, die diese nach einer Dehnung im gesetzten Zustand zusammenhält.

Die Zwischenlage 3 ist über der Ummantelung 2 der Kernseils 1 in an sich bekannter Weise extrudiert. Sie besteht aus einem weich-elastischen Kunststoff, beispielsweise Polyäthylen oder Polypropylen.

Die Stahldrahtlitzen 4 sind darüber verseilt und z.B. in die noch warme Zwischenlage 3 eingedrückt worden derart, dass sie mit etwas Abstand voneinander jede ihr eigenes Bett haben.

Die Zwischenlage 3 ist so elastisch-weich und die Stahldrahtlitzen 4 haben einen solchen Abstand voneinander (etwas größer als in der Zeichnung), dass sich die Lage der Stahldrahtlitzen 4 unter Last zunächst etwas längt und ihr Durchmesser sich verringert. Die Dehnungskurven (Fig. 4) der Litzenlage und des Kernseiles werden dadurch einander angenähert, d.h. die Lastaufnahme wird etwa entsprechend den Querschnitten der Litzenlage und des Kernseiles verteilt.

Das Seil gemäß Fig. 6 hat den gleichen Grundaufbau wie dasjenige gemäß Fig. 5 mit einem Kernseil 1, einer geflochtenen Ummantelung 2, einer aufextrudierten Zwischenlage 3 und einer Außenalge von hier mit 5 bezeichneten Litzen. Die Litzen 5 haben einen zu dem Seil analogen Aufbau wiederum mit einem, dünneren, Kernseil 6 aus hochfesten Kunststofffasern, einer geflochtenen Ummantelung 7, einer aufextrudierten Zwischenlage 8 aus einem weich-elastischen Kunststoff und einer Außenlage von Stahldrähten 9. Das Seil hat aufgrund seines größeren Kunststoffquerschnitts den Vorteil eines noch geringeren Gewichts, ist dabei aber mit den Stahldrähten in der Außenlage ebenfalls robust.

Die Zwischenlage 3 könnte bei diesem Seil auch weggelassen werden, da die Außenlitzen 5 bereits in sich eine vergrößerte Dehnfähigkeit haben.

## Patentansprüche

1. Seil mit hochfesten Kunststofffasern, die als ein einziges, Insbesondere verdrilltes, Monofilbündel (1;6) oder eine Mehrzahl von verdrillten Monofilbündeln (1;6) vorliegen, das bzw. die von einer Ummantelung (2;7) eingeschlossen ist bzw. sind,
**dadurch gekennzeichnet,**
**dass** das bzw. die Monofilbündel (1;6) unter Durchmesserverringerung derart gedehnt ist bzw. sind, dass die Kunststofffasern ihre endgültige räumliche Zuordnung unter Bildung eines stabilen Bündelquerschnitts gefunden haben, und ein in dem gedehnten Zustand angenommener Querschnitt des Monofilbündels bzw. der Monofilbündel (1;6) durch die Ummantelung (2:7) gehalten ist, wobei die Ummantelung durch eine mit Vorspannung ausgeführte Umflechtung oder eine mit Vorspannung ausgeführte Umwicklung gebildet ist.

2. Kombiniertes Seil mit einem Seil nach Anspruch 1 als Kemsell (1,2), wobei das kombinierte Seil eine Außenlage aus Stahldrahtlitzen (4;5) aufweist.

3. Kombinierte Litze mit einem Seil nach Anspruch 1 als Kern (6,7), wobei die kombinierte Litze eine Außenlage aus Stahldrähten (9) aufweist.

4. Kombiniertes Seil nach Anspruch 2,
**dadurch gekennzeichnet,**
**dass** das kombinierte Seil eine Zwischenlage (3) aus einem elastischen Kunststoff aufweist, in den die Stahldrahtlitzen (4;5) mit einem Abstand von einander eingedrückt sind derart, dass sich die Außenlage unter Last dehnt und radial zusammenzieht.

5. Kombinierte Litze nach Anspruch 3,
**dadurch gekennzeichnet,**
**dass** die kombinierte Litze eine Zwischenlage (8) aus elastischem Kunststoff aufweist, in den die Stahldrähte (9) mit einem Abstand von einander eingedrückt sind derart, dass sich die Außenlage unter Last dehnt und radial zusammenzieht.

6. Kombiniertes Seil mit einem Kernseil (1) aus hochfesten Kunststofffasern und einer äußeren Litzenlage,
**dadurch gekennzeichnet,**
**dass** die kombinierte Litze nach Anspruch 5 eine Außenlitze (5) der äußeren Litzenlage ist.

7. Kombiniertes Seil nach Anspruch 4 oder kombinierte Litze nach Anspruch 5,
**dadurch gekennzeichnet,**
**dass** die Zwischenlage (3;8) aufextrudiert ist,

8. Kombiniertes Seil nach einem der Ansprüche 2, 4 oder 7 für einen hängenden Einsatz Ober eine Höhendifferenz,
**gekennzeichnet durch** eine Schlaglängenänderung über die Seillänge derart, dass das lastspezifische Drehmoment des Drahtseils nach oben abnimmt.

9. Kombiniertes Seil nach Anspruch 8,
**dadurch gekennzeichnet,**
**dass** das kombinierte Seil ein Seilbohnseil ist.

10. Verwendung des kombiniertes Seils nach Anspruch 8 als Förderkorbseil, Tiefseeseil oder Seilbahnseil.

## Claims

1. Cable comprising high-strength synthetic fibers, which take the form of a single bundle of monofilaments (1; 6), in particular a twisted bundle of monofilaments (1; 6), or a plurality of twisted bundles of monofilaments (1; 6), which is or are enclosed by a sheathing (2; 7), **characterized in that** the bundle or bundles of monofilaments (1; 6) is or are stretched, with a reduction in diameter, in such a way that the synthetic fibers have found their final spatial order, forming a stable bundle cross section, and a cross section of the bundle of monofilaments or bundles of monofilaments (1; 6) assumed in the stretched state is held by the sheathing (2; 7), the sheathing being formed by a braiding performed with a prestress or a winding performed with a prestress.

2. Combined cable comprising a cable according to Claim 1 as a core cable (1, 2), wherein the combined cable has an outer layer of steel wire strands (4; 5).

3. Combined strand comprising a cable according to Claim 1 as a core (6, 7), wherein the combined strand has an outer layer of steel wires (9).

4. Combined cable according to Claim 2, **characterized in that** the combined cable has an intermediate layer (3) of an elastic synthetic material into which the steel wire strands (4; 5) are pressed while spaced apart from one another in such a way that the outer layer extends under load, and contracts radially.

5. Combined strand according to Claim 3, **characterized in that** the combined strand has an intermediate layer (8) of an elastic synthetic material into which the steel wires (9) are pressed while spaced apart from one another in such a way that the outer layer extends under load, and contracts radially.

6. Combined cable comprising a core cable (1) of high-strength synthetic fibres and an outer layer of strands, **characterized in that** the combined strand according to Claim 5 is an outer strand (5) of the outer layer of strands.

7. Combined cable according to Claim 4 or combined strand according to Claim 5, **characterized in that** the intermediate layer (3; 8) is extruded on.

8. Combined cable according to one of Claims 2, 4 or 7 for suspended use over a difference in height, **characterized by** changing of the length of lay over the length of the cable, in such a way that the load-specific torque of the wire cable decreases upward.

9. Combined cable according to Claim 8, **characterized in that** the combined cable is a cable car cable.

10. Use of the combined cable according to Claim 8 as a hoisting cage cable, deep-sea cable or cable car cable.

## Revendications

1. Câble présentant des fibres en matériau synthétique de haute résistance, qui se trouvent sous forme d'un seul faisceau (1;6) de monofils, en particulier torsadé, ou d'une pluralité de faisceaux (1;6) de monofils torsadés, qui est/sont entourés par une gaine, **caractérisé en ce que** le ou les faisceaux (1;6) de monofils est/sont allongé(s) avec diminution du diamètre de manière telle que les fibres en matériau synthétique ont trouvé leur affectation spatiale finale en formant une section stable de faisceau, et une section adoptée dans l'état allongé du ou des faisceaux de monofils (1;6) est fixée par la gaine (2;7), la gaine étant formée par un tressage réalisé avec une précontrainte ou par un enroulement réalisé avec une précontrainte.

2. Câble combiné présentant un câble selon la revendication 1 comme câble central (1,2), le câble combiné présentant une couche externe en torons (4;5) en fil d'acier.

3. Toron combiné présentant un câble selon la revendication 1 comme noyau (6,7), le toron combiné présentant une couche externe en fils d'acier (9).

4. Câble combiné selon la revendication 2, **caractérisé en ce que** le câble combiné présente une couche intermédiaire (3) en un matériau synthétique élastique dans lequel les torons (4;5) en fil d'acier sont enfoncés à une distance les uns des autres de manière telle que la couche externe s'allonge et se rétracte radialement sous l'effet d'une charge.

5. Toron combiné selon la revendication 3, **caractérisé en ce que** le toron combiné présente une couche intermédiaire (8) en un matériau synthétique élastique dans lequel les fils d'acier (9) sont enfoncés à une distance les uns des autres de manière telle que la couche externe s'allonge et se rétracte radialement sous l'effet d'une charge.

6. Câble combiné présentant un câble central (1) en fibres en matériau synthétique de haute résistance et une couche externe en torons, **caractérisé en ce que** le toron combiné selon la revendication 5 est un toron externe (5) de la couche externe de torons.

7. Câble combiné selon la revendication 4 ou toron combiné selon la revendication 5, **caractérisé en ce que** la couche intermédiaire (3;8) est déposée par extrusion.

8. Câble combiné selon l'une quelconque des revendications 2, 4 ou 7 destiné à être utilisé en suspension sur une différence de hauteur, **caractérisé par** une modification du pas d'enroulement sur la longueur du câble de manière telle que le couple spécifique de la charge du câble d'acier diminue vers le haut.

9. Câble combiné selon la revendication 8, **caractérisé en ce que** le câble combiné est un câble de téléphérique.

10. Utilisation du câble combiné selon la revendication 8 comme câble de cage d'extraction, câble sous-marin ou câble de téléphérique.
